# EUROPÄISCHE PATENTSCHRIFT

(11) **EP 2 636 774 B1**
(45) Veröffentlichungstag und Bekanntmachung des Hinweises auf die Patenterteilung: **18.11.2015**
(21) Anmeldenummer: 13000476.5
(22) Anmeldetag: 31.01.2013
(51) Int. Cl.: D01D 5/06, D01F 2/02, D01F 1/10

(54) **Cellulosische Regeneratfasern und Verfahren zu deren Herstellung**
Regenerated cellulose fibres and process for their preparation
Fibres de régénération cellulosiques et leur procédé de fabrication

(30) Priorität: 09.03.2012 DE 102012004807
(43) Veröffentlichungstag der Anmeldung: 11.09.2013
(73) Patentinhaber: Glanzstoff Bohemia s.r.o., 41017 Lovosice (CZ)
(72) Erfinder: Müller, Bernhard, 2500 Baden (AT); Rußler, Axel, 3433 Königstetten (AT)
(74) Vertreter: Leinweber & Zimmermann

(56) Entgegenhaltungen:
- US-A1- 2010 196 250
- US-B2- 7 713 459

## Beschreibung

Die Erfindung bezieht sich auf ein Verfahren zur Herstellung cellulosischer Regeneratfasern durch Spinnen aus einer cellulosischen Spinnlösung, der anisotrope Kohlenstoffnanopartikel beigemischt sind, deren Dimension in einer Partikelhauptachse größer ist als in den dazu orthogonalen Partikelnebenachsen, und auf eine insbesondere nach diesem Verfahren hergestellte cellulosische Regeneratfaser.

Es besteht eine stetig wachsende ökologische Notwendigkeit, Werkstoffe auf Basis nachwachsender Rohstoffe zu verwenden. Gleichzeitig dürfen diese Werkstoffe jedoch in ihren Materialeigenschaften nicht hinter etablierten Werkstoffen aus fossilen Quellen zurückstehen.

Cellulosische Fasern haben bezüglich ihrer Materialeigenschaften durch verschiedene, stetig verbesserte Verfahren eine Fülle bemerkenswerter Eigenschaftsgrößen erreicht. Dennoch gibt es noch Materialeigenschaften, die bislang mit den etablierten Prozessen nicht erreichbar sind.

Ein kritischer Faktor bei der Verwendung von cellulosischen Fasern im Bereich mechanisch beanspruchter Werkstücke und Produkte ist die Faserdehnung bei Zugbelastung bzw. der faserspezifische E-Modul.

Die bislang besten diesbezüglichen Werte für cellulosische Fasern werden mit dem Viskoseverfahren in seiner Ausprägung als Filamentverfahren zur Herstellung hochfester Fasern erreicht.

Das Viskoseverfahren, wobei Cellulose in Form von qualitativ hochwertigen Zellstoffen über Alkalisierung und Derivatisierung mit CS₂ zu Cellulosexanthogenat überführt wird und dieses, gelöst in Natronlauge in einem säurehaltigen Bad, wiederum zur Cellulose regeneriert wird, ist eines der ältesten Verfahren zur Regeneratcelluloseherstellung. Es erlaubt, auch aus nicht spinnbaren Formen von Cellulose Fasern herzustellen und diesen überdies noch besondere Eigenschaften, insbesondere besondere mechanische und morphologische Eigenschaften, zu verleihen, welche bei natürlichen spinnbaren Formen der Cellulose, z. B. den Samenhaaren der Baumwolle, nicht zu finden sind.

Das Filamentverfahren als Spezialform des Viskoseverfahrens wird angewandt, um endlose, besonders mechanisch feste Cellulosefasern zu erhalten. Diese Fasern werden insbesondere als Bewehrungs- und Verstärkungsmaterial eingesetzt. Ihre Hauptanwendung finden sie im sog. Reifencord, wo sie insbesondere bei besonders hochwertigen Reifen die Stärke und Flexibilität des Reifenmaterials garantieren.

Die besonderen Festigkeiten und geringen Dehnungskoeffizienten solcher Filamentviskosen entstehen durch die Verwendung von Zellstoffen mit besonders hohen α-Cellulosegehalten, eine besondere Fahrweise der Viskoseherstellung sowie des Spinnens und Verstreckens. Auf diese Weise können verschiedene Qualitäten hergestellt werden, welche für die Verwendung in Reifencord in die Kategorien Super 1 bis Super 3 mit zunehmender Festigkeit eingeteilt werden.

Eine weitere bedeutende Zunahme der erreichbaren mechanischen Eigenschaften, insbesondere einer weiter verringerten Zugdehnung durch weitere Optimierung des Prozesses und der verwendeten Rohstoffe, ist sehr limitiert, da es sich beim Viskoseverfahren um einen reifen Prozeß handelt, der von seinen Materialeigenschaften weitgehend an die technisch erreichbaren Grenzen stößt.

In der praktischen Anwendung müssen aus diesem Grund bei Bedarf von Fasern mit erhöhtem Modulus sogenannte Hybridgarne hergestellt werden, welche neben der cellulosischen Faser noch eine Faser mit besonders hohem Modulus enthalten, wobei insbesondere Aramid zur Anwendung kommt. Die Herstellung solcher Hybridfasern ist jedoch aufwendig und kostspielig.

Kompositwerkstoffe aus Kohlenstoffnanoteilchen, insbesondere CNT (carbon nano tubes), mit Cellulose sind in der Literatur bereits beschrieben. Meist handelt es sich hierbei jedoch um Herstellungsverfahren, die nicht dem Viskoseverfahren folgen, etwa das direkte Lösen von Cellulose in sogenannten ionischen Flüssigkeiten, Dimethylacetamid/LiCl oder in NMMO (Lyocellprozeß). WO 2008/034 939 A1 betrifft die Herstellung elektrisch leitender Fasern im Viskoseverfahren durch die Beimischung von CNT oder anderen nanoskaligen Kohlenstoffspezies und nutzt hierfür den Effekt, daß die Leitfähigkeit der Werkstoffe mit zunehmend höheren Kohlenstoffgehalten ansteigt, wie es bei der Zugabe von Leitruß seit langem bekannt ist. Dabei sind verhältnismäßig hohe Beimengungen erforderlich. Eine Beeinflussung der mechanischen Eigenschaften wird nicht in Betracht gezogen.

Der Erfindung liegt die Aufgabe zugrunde, ein Verfahren der eingangs genannten Art zu schaffen, durch das cellulosische Regeneratfasern ohne die Notwendigkeit der anschließenden Herstellung von Hybridgarnen erhalten werden können, welche jedoch deren mechanische Eigenschaften erreichen.

Erfindungsgemäß wird diese Aufgabe dadurch gelöst, daß die Partikelhauptachsen durch Verstrecken der frisch ersponnenen, noch plastischen Regeneratfasern um wenigstens 20 % gemäß einer zur Faserrichtung parallelen Anisotropierichtung ausgerichtet werden.

Erfindungsgemäß erfolgt die Verbesserung der mechanischen Eigenschaften, insbesondere die Erhöhung der Zugfestigkeit, durch Zuschlagstoffe. Bei den verwendeten Zuschlagstoffen handelt es sich um spezielle Kohlenstoffmodifikationen, die über neuartige Prozesse gewonnen werden können und deren industrielle Nutzung bislang noch begrenzt ist, sich jedoch in starkem Wachstum befindet. Diese neuartigen Kohlenstoffspezies sind Kohlenstoffnanopartikel, was bedeutet, daß mindestens eine der Partikeldimensionen im nanoskaligen Bereich liegt. Für gewöhnlich wird dieser Bereich durch ein Unterschreiten von Abmessungen größer 100 nm definiert. Diese nanoskaligen Kohlenstoffkörper können grob in drei Gruppen aufgeteilt werden, die Kohlenstoffröhren bzw. -fasern (CNT, carbon nano tubes, mit single walled (SWCNT), double walled (DWCNT) und multi walled (MWCNT) sowie einige weitere spezielle Formen mit z. B. gewundener Erscheinung) mit faserförmiger Ausprägung und einem leicht unterschiedlichem Aspektverhältnis, sphärisch geformte Körper wie Fullerene und planare Kohlenstoffspezies (Graphene), welche ein- und mehrlagig auftreten können.

All diesen Kohlenstoffmodifikationen ist eigen, daß sie extrem hohe spezifische Festigkeiten besitzen bzw. die höchsten bekannten überhaupt. Diese Eigenschaften können, wenn diese Stoffe einem anderen Material zugemischt werden, in gewissem Umfang auf dieses übergehen. So sind Kompositwerkstoffe möglich, die sich durch hervorragende mechanische Eigenschaften auszeichnen, dies gilt insbesondere für die spezifischen Eigenschaften im Verhältnis zur Dichte des entstehenden Kompositwerkstoffs und tritt bereits bei sehr geringen Beimengungen in meßbarem Umfang auf.

Entscheidende Voraussetzung für eine solche Eigenschaftsänderung durch Beimischung der genannten Kohlenstoffnanopartikel ist deren möglichst homogene, aggregat- und konglomeratfreie Verteilung in der Matrix. Dies ist umso entscheidender, als bei nanoskaligen Körpern durch deren extrem große spezifische Oberfläche entsprechend starke gegenseitige Anziehungskräfte wirken. Diese Anziehungskräfte bewirken die vermehrte Bildung von Agglomeraten und Konglomeraten, welche eine Vereinzelung der Partikel während der Dispergierung stark erschweren, so daß diese in der Regel nicht mit einfachen mechanischen Rührern erreicht werden kann. Möglichkeiten zur Dispergierung dieser Teilchen bietet die Anwendung von Ultraschall oder besonders starken Scherkräften z. B. in Homogenisatoren. Zumeist bedient man sich der Beimischung verschiedener oberflächenaktiver Substanzen während der Dispersionsherstellung, um diese anschließend auch durch sterische, elektrostatische oder elektrosterische Stabilisierung vor neuerlicher Aggregatbildung zu bewahren. Bleiben größere Gebilde aus nichtvereinzelten Partikeln von Zusatzstoffen in der fertigen Faser erhalten, so können diese die Festigkeitseigenschaften der Fasern durch die Bildung von mechanischen Schwachstellen negativ beeinflussen.

Die Oberflächen unbehandelter Kohlenstoffpartikel sind in der Regel durch ihren aromatischen Aufbau hydrophob. Dies stellt kein Problem dar, wenn die Partikel einer ebenfalls hydrophoben bzw. aromatisch geprägten Matrix, wie sie etwa in vielen Kunststoffen zu finden ist, beigemengt werden sollen. Ist die gewählte Matrix jedoch von hydrophilem Charakter, wie es bei der Cellulose durch die in ihr enthaltenen OH-Gruppen der Fall ist, so ist dadurch die Einbindung der Partikel in die Matrix und damit auch die jeweilige Kraftübertragung beeinträchtigt. Dadurch kann das verstärkende Potential der Beimischung nicht vollständig ausgeschöpft werden.

Dies gelingt in wesentlich besserem Umfang, wenn die Kohlenstoffpartikel insofern oberflächenmodifiziert sind, als sie durch chemische Reaktion an ihrer Oberfläche Gruppen tragen, welche den Charakter der Teilchen bzw. deren Verhalten von hydrophob zu hydrophil verschieben. Solche Modifikationen sind insbesondere durch das Einbringen von OH-Gruppen oder COOH-Gruppen durch gezielte Oxidationsreaktionen möglich. Die erwähnten Gruppen sind in der Lage, mit den OH-Gruppen der Cellulose zu wechselwirken und Wasserstoffbrückenbindungen auszubilden. Dadurch wird eine wesentlich bessere Einbindung in die Cellulosematrix erreicht, und das festigkeitssteigernde Potential der Beimischung kann günstiger ausgenutzt werden.

Modifikationen der Kohlenstoffspezies durch Einbringung von OH- und COOH-Gruppen sind bereits kommerziell erhältlich, jedoch sind auch andere Gruppen als Oberflächenmodifizierung der genannten Nanopartikel denkbar, die zu einer verbesserten Einbindung in die Cellulosematrix und dadurch erhöhten Festigkeitswerten des entstehenden Werkstoffs führen. Insbesondere sind auch solche Oberflächenmodifikationen denkbar, welche im weiteren entweder während des Prozesses, z. B. im Spinnbad, oder aber durch eine entsprechende Nachbehandlung kovalente Bindungen zur Cellulosematrix ausbilden und dadurch eine weitere Verbesserung der Einbindung und Steigerung der mechanischen Materialeigenschaften, insbesondere der Zugdehnung, bewirken.

Ein zusätzlicher positiver Nebeneffekt einer hydrophilen Oberflächenmodifikation der nanoskaligen Kohlenstoffpartikel ist deren vereinfachte Dispergierung in wäßrigen Systemen, wodurch bessere Ergebnisse in der Vereinzelung der Partikel erzielt werden, bzw. der maschinelle und energetische Aufwand für eine ausreichende Dispergierung sinkt.

Ein weiterer wesentlicher Aspekt der hier beschriebenen Erfindung beruht auf der starken Verstreckung der ersponnenen Faser in Kombination mit einer retardierten Koagulation und Regeneration des in Natronlauge gelösten Cellulosexanthogenats. Diese Retardierung des Koagulations- und insbesondere des Regenerationsprozesses, die beispielsweise durch eine Zugabe von Zinksalzen herbeigeführt wird, ist eine bei der Herstellung von hochfesten Viskosefasern übliche Maßnahme. Durch die Verstreckung der frisch regenerierten, aber noch plastischen Cellulosefäden ergibt sich eine Ausrichtung der einzelnen Celluloseketten in der Orientierungsrichtung der hergestellten Faser. Dadurch kommt es zu einer größeren Annäherung der einzelnen Celluloseketten durch deren molekulare Orientierung und einer Steigerung der Kristallinität. Das sich erst dadurch ausbildende Gefüge in der Faser und die bei seiner Entstehung wirksamen Kräfte führen dann zu einer gerichteten Orientierung der anisotropen Zuschlagstoffe. Dadurch kann gewährleistet werden, daß die molekulare Ausrichtung der Celluloseketten und auch der zugesetzten Kohlenstoffnanoteilchen, insbesondere Kohlenstoffnanoröhrchen, weit überwiegend in Faserrichtung ist, d. h. daß die Orientierungsverteilung der Partikelhauptachsen in der Faserrichtung ein Maximum annimmt. Dadurch entstehen Fasern mit besonders ausgeprägt niedriger Zugdehnung.

Beispielhaft für die Herstellung von Fasern nach dem erfindungsgemäßen Verfahren ist die Bereitung von Viskose aus hochreinem Sulfatzellstoff mit einem alpha-Cellulosegehalt von 97,9 % durch Alkalisierung in Natronlauge, Abpressen und Vorreife, Sulfidierung mit CS₂ und Lösen in Natronlauge, anschließender Filtration und Entgasung sowie Reife der Viskose, um eine spinnfähige Lösung zu erhalten.

Diese Viskose wird versetzt mit 0,1 % MWCNT, bezogen auf die Masse der Cellulose in der Viskoselösung. Dafür wird die entsprechende Menge MWCNT in einem Ultraschallbad dispergiert und nach erfolgreicher homogener Dispergierung mechanisch in die Spinnmasse eingerührt, bis auch hier wiederum eine homogene Dispersion vorliegt.

Die so erhaltene MWCNT-haltige Spinnmasse wird über Spinndüsen in ein schwefelsäurehaltiges Spinnbad geleitet und dort koaguliert und regeneriert. Die entstehenden Filamente werden direkt anschließend verstreckt, gewaschen, getrocknet und aufgespult.

In der folgenden Tabelle werden Meßwerte von MWCNT-verstärkten Viskose-Filamentfasern (Beispiel) angegeben und mit den Eigenschaften einer unverstärkten Viskose-Filamentfaser verglichen. Beide Produkte wurden unter Verwendung derselben Spinnviskose und bei gleichen Spinnbedingungen (u. a. Spinnbadzusammensetzung, Verstreckungsgrad, Trocknungstemperatur etc.) erhalten. Es ist bereits bei einer sehr geringen Zugabe von MWCNT zur Cellulosematrix von nur 0,1 % eine Verringerung der Dehnung bei einer Belastung mit 45 N um über 50 % gegenüber der Standardviskose feststellbar.

| | **Bruchlast [N]** | **Dehnung bei 45 N [%]** |
|---|---|---|
| **Standardviskose (Filamentverfahren)** | 75,6 | 3,6 |
| **Beispiel, Standard + 0,1 % MWCNT** | 78,9 | 2,3 |
| **Veränderung Standard : Beispiel [%]** | + 4,3 | **- 56,5** |

Die einzige Zeichnungsfigur zeigt Kraft-Dehnungs-Diagramme für drei verschiedene Faserbeispiele. Die mit "0 % CNT best" bezeichnete kurzgestrichelte Linie betrifft eine Faser ohne einen Zusatz von Kohlenstoffnanopartikeln. Die mit "0,1 % CNT Variante 1" und "0,1 % CNT Variante 2" bezeichnete langgestrichelte bzw. durchgezogene Linie betrifft eine Faser der gleichen Zusammensetzung mit einem Zusatz von 0,1 Gew.-% CNT, wobei lediglich die Eindispergierung in die Spinnmasse auf verschiedene Weise vorgenommen worden ist.

## Patentansprüche

1. Verfahren zur Herstellung zellulosischer Regeneratfasern durch Spinnen aus einer zellulosischen Spinnlösung, der anisotrope Kohlenstoffnanopartikel beigemischt sind, deren Dimension in einer Partikelhauptachse größer ist als in den dazu orthogonalen Partikelnebenachsen, **dadurch gekennzeichnet, dass** die Partikelhauptachsen durch Verstrecken der frisch ersponnenen, noch plastischen Regeneratfasern gemäß einer zur Faserrichtung parallelen Anisotropierichtung ausgerichtet werden, wobei die Verstreckung der Fasern wenigstens 20 % beträgt.

2. Verfahren nach Anspruch 1, **dadurch gekennzeichnet, dass** der Gehalt der Kohlenstoffnanopartikel in der Spinnlösung höchstens 10 Gew.-%, insbesondere höchstens 5 Gew.-%, vorzugsweise höchstens 2 Gew.-%, weiter vorzugsweise höchstens 1 Gew.-%, zweckmäßigerweise höchstens 0,5 Gew.-% beträgt.

3. Verfahren nach Anspruch 1 oder 2, **dadurch gekennzeichnet, dass** der Gehalt der Kohlenstoffnanopartikel in der Spinnlösung mindestens 0,01 Gew.-%, insbesondere mindestens 0,05 Gew.-%, vorzugsweise mindestens 0,1 Gew.-%, weiter vorzugsweise mindestens 0,2 Gew.-% beträgt.

4. Verfahren nach einem der Ansprüche 1 bis 3, **dadurch gekennzeichnet, dass** das Verfahren als Viskoseverfahren, insbesondere zur Herstellung von Endlosfasern, ausgeführt wird.

5. Verfahren nach einem der Ansprüche 1 bis 4, **dadurch gekennzeichnet, dass** das Verfahren in zwei aufeinander folgenden Spinnbädern als Zweibadspinnverfahren ausgeführt wird.

6. Verfahren nach einem der Ansprüche 1 bis 5, **dadurch gekennzeichnet, dass** die Verstreckung der Fasern im Bereich bis 120 %, vorzugsweise im Bereich 40 % bis 100 %, liegt.

7. Verfahren nach einem der Ansprüche 1 bis 6, **dadurch gekennzeichnet, dass** die Kohlenstoffnanopartikel ein-, zwei- oder mehrwandige Kohlenstoffnanoröhrchen oder Fullerene oder Graphen sind.

8. Verfahren nach einem der Ansprüche 1 bis 7, **dadurch gekennzeichnet, dass** die Kohlenstoffnanopartikel nicht oberflächenmodifiziert sind.

9. Verfahren nach einem der Ansprüche 1 bis 7, **dadurch gekennzeichnet, dass** die Kohlenstoffnanopartikel oberflächenmodifiziert sind.

10. Verfahren nach Anspruch 9, **dadurch gekennzeichnet, dass** die Oberflächenmodifizierung durch eingebrachte Hydroxylgruppen (OH-) oder durch eingebrachte Carboxylgruppen (COOH-) bedingt ist.

11. Verfahren nach Anspruch 9, **gekennzeichnet durch** eine Art der Oberflächenmodifizierung, die über die Ausbildung zwischenmolekularer Kräfte eine gute Einbindung in die Cellulosematrix erlaubt.

12. Verfahren nach Anspruch 9, **gekennzeichnet durch** eine Art der Oberflächenmodifizierung, die eine kovalente Bindung zur Cellulose erlaubt.

13. Verfahren nach einem der Ansprüche 1 bis 12, **dadurch gekennzeichnet, dass** die Länge der Kohlenstoffnanopartikel in der Partikelhauptachse zwischen 5 nm und 250 nm liegt.

14. Verfahren nach einem der Ansprüche 1 bis 13, **dadurch gekennzeichnet, dass** die Spinnlösung unter Verwendung von Zellstoffen mit hohem α-Cellulosegehalt, der insbesondere größer 94 %, vorzugsweise größer 97 % ist, hergestellt wird.

15. Verfahren nach einem der Ansprüche 1 bis 14, **dadurch gekennzeichnet, dass** die beigemischten Kohlenstoffnanopartikel in der Spinnlösung aggregat- und konglomeratfrei verteilt sind.

16. Cellulosische Regeneratfaser mit eingesponnenen anisotropen Kohlenstoffnanopartikeln, deren Dimension in einer Partikelhauptachse größer ist als in den dazu orthogonalen Partikelnebenachsen, **dadurch gekennzeichnet, dass** die Partikelhauptachsen gemäß einer zur Faserrichtung parallelen Anisotropierichtung ausgerichtet sind.

17. Cellulosische Regeneratfaser nach Anspruch 16, **dadurch gekennzeichnet, dass** sie durch ein Verfahren nach einem der Ansprüche 1 bis 14 hergestellt ist.

18. Verwendung einer gemäß einem Verfahren nach einen der Ansprüche 1 bis 15, - ausgeführt als Filamentverfahren- hergestellten Endlosfaser und/oder einer als Endlosfaser gebildeten cellulosischen Regeneratfaser gemäß Anspruch 16 als Bewehrungs- und Verstärkungsmaterial und/oder in Reifencord.

19. Reifencord, **gekennzeichnet durch** eine als Endlosfaser gebildete cellulosische Regeneratfaser, die gemäß Anspruch 16 gebildet und/oder nach einem als Filamentverfahren ausgeführten Verfahren gemäß einem der Ansprüche 1 bis 15 hergestellt ist.

20. Reifen, **dadurch gekennzeichnet, dass** das Reifenmaterial des Reifens einen Reifencord gemäß Anspruch 19 aufweist.

## Claims

1. A process for producing cellulosic regenerated fibres by spinning from a cellulosic spinning solution mixed with anisotropic carbon nanoparticles the dimension of which in a particle main axis is greater than in the particle minor axes orthogonal to the latter, **characterised in that** the particle main axes are orientated by extending the freshly spun, still plastic regenerated fibres in an anisotropic direction parallel to the fibre direction, the extension of the fibres being at least 20 %.

2. The process according to Claim 1, **characterised in that** the content of carbon nanoparticles in the spinning solution is max. 10 % by weight, in particular max. 5 % by weight, preferably max. 2 % by weight, more preferably max. 1 % by weight, and advantageously max. 0.5 % by weight.

3. The process according to Claim 1 or 2, **characterised in that** the content of carbon nanoparticles in the spinning solution is at least 0.01 % by weight, in particular at least 0.05 % by weight, preferably at least 0.1 % by weight, and more preferably at least 0.2 % by weight.

4. The process according to any of Claims 1 to 3, **characterised in that** the process is implemented as a viscous process, in particular for the production of continuous fibres.

5. The process according to any of Claims 1 to 4, **characterised in that** the process is implemented in two consecutive spinning baths as a two-bath spinning process.

6. The process according to any of Claims 1 to 5, **characterised in that** the extension of the fibres is in the range of up to 120 %, preferably in the range of 40 % to 100 %.

7. The process according to any of Claims 1 to 6, **characterised in that** the carbon nanoparticles are one-, two- or multi-walled carbon nanotubes or fullerenes or graphenes.

8. The process according to any of Claims 1 to 7, **characterised in that** the carbon nanoparticles are not surface-modified.

9. The process according to any of Claims 1 to 7, **characterised in that** the carbon nanoparticles are surface-modified.

10. The process according to Claim 9, **characterised in that** the surface modification is dependent upon the introduction of hydroxyl groups (OH) or of carboxyl groups (COOH).

11. The process according to Claim 9, **characterised by** a type of surface modification that allows good embedding into the cellulose matrix by means of the formation of intermolecular forces.

12. The process according to Claim 9, **characterised by** a type of surface modification that allows covalent bonding to the cellulose.

13. The process according to any of Claims 1 to 12, **characterised in that** the length of the carbon nanoparticles in the particle main axis is between 5 nm and 250 nm.

14. The process according to any of Claims 1 to 13, **characterised in that** the spinning solution is produced using cell materials with a high α cellulose content that is in particular greater than 94 %, preferably greater than 97 %.

15. The process according to any of Claims 1 to 14, **characterised in that** the carbon nanoparticles mixed into the spinning solution are distributed free from aggregates and conglomerates.

16. Cellulosic regenerated fibres with spun in anisotropic carbon nanoparticles, the dimension of which in a particle main axis is greater than in the particle minor axes orthogonal to the latter, **characterised in that** the particle main axes are orientated in an anisotropic direction parallel to the fibre direction.

17. The cellulosic regenerated fibres according to Claim 16, **characterised in that** they are produced by a process according to any of Claims 1 to 14.

18. The use of a continuous fibre produced by a process according to any of Claims 1 to 15 - implemented as a filament process and/or of a cellulosic regenerated fibre formed as a continuous fibre according to Claim 16 as a reinforcing and strengthening material and/or in tyre cord.

19. Tyre cord, **characterised by** a cellulosic regenerated fibre formed as a continuous fibre that is formed according to Claim 16 and/or produced by a process implemented as a filament process according to any of Claims 1 to 15.

20. A tyre, **characterised in that** the tyre material of the tyre has a tyre cord according to Claim 19.

## Revendications

1. Procédé de production de fibres cellulosiques régénérées par filage à partir d'une solution de filage cellulosique à laquelle sont ajoutées des nanoparticules de carbone anisotropes dont la dimension dans un axe principal de particule est plus importante que dans les axes secondaires de particule orthogonaux à ce dernier, **caractérisé en ce que** les axes principaux de particule sont orientés par étirage des fibres régénérées fraîchement filées encore plastiques selon une direction anisotrope parallèle à la direction des fibres, l'étirage des fibres étant d'au moins 20%.

2. Procédé selon la revendication 1, **caractérisé en ce que** la teneur en nanoparticules de carbone de la solution de filage est d'au maximum 10 % en poids, notamment d'au maximum 5 % en poids, de préférence d'au maximum 2 % en poids, plus préférablement d'au maximum 1 % en poids et, de la manière la plus appropriée, d'au maximum 0,5 % en poids.

3. Procédé selon la revendication 1 ou 2, **caractérisé en ce que** la teneur en nanoparticules de carbone de la solution de filage est d'au moins 0,01 % en poids, notamment d'au moins 0,05 % en poids, de préférence d'au moins 0,1 % en poids et plus préférablement d'au moins 0,2 % en poids.

4. Procédé selon l'une des revendications 1 à 3, **caractérisé en ce que** le procédé est mis en oeuvre en tant que procédé de production de viscose, notamment de fibres sans fin.

5. Procédé selon l'une des revendications 1 à 4, **caractérisé en ce que** le procédé est mis en oeuvre dans deux bains de filage successifs sous la forme d'un procédé de filage à deux bains.

6. Procédé selon l'une des revendications 1 à 5, **caractérisé en ce que** l'étirage des fibres s'effectue dans une plage allant jusqu'à 120 %, de préférence dans la plage de 40% à 100%.

7. Procédé selon l'une des revendications 1 à 6, **caractérisé en ce que** les nanoparticules de carbone sont des nanotubes de carbone à une paroi, double paroi ou multi-paroi, ou bien des fullerènes ou du graphène.

8. Procédé selon l'une des revendications 1 à 7, **caractérisé en ce que** les nanoparticules de carbone ne sont pas modifiées en surface.

9. Procédé selon l'une des revendications 1 à 7, **caractérisé en ce que** les nanoparticules de carbone sont modifiées en surface.

10. Procédé selon la revendication 9, **caractérisé en ce que** la modification de surface est due à l'introduction de groupes hydroxyle (OH-) ou de groupes carboxyle (COOH-).

11. Procédé selon la revendication 9, **caractérisé par** une modification de surface d'un genre permettant un bon ancrage dans la matrice cellulosique grâce à la formation de forces intermoléculaires.

12. Procédé selon la revendication 9, **caractérisé par** une modification de surface d'un genre permettant une liaison covalente à la cellulose.

13. Procédé selon l'une des revendications 1 à 12, **caractérisé en ce que** la longueur des nanoparticules de carbone dans l'axe principal de particule se situe entre 5 nm et 250 nm.

14. Procédé selon l'une des revendications 1 à 13, **caractérisé en ce que** la solution de filage est produite au moyen de pâtes à teneur élevée en α-cellulose, notamment supérieure à 94 %, de préférence supérieure à 97 %.

15. Procédé selon l'une des revendications 1 à 14, **caractérisé en ce que** les nanoparticules de carbone ajoutées à la solution de filage sont réparties sans agrégats ni conglomérats.

16. Fibre cellulosique régénérée présentant des nanoparticules de carbone anisotropes intégrées par filage dont la dimension dans un axe principal de particule est plus importante que dans les axes secondaires de particule orthogonaux à ce dernier, **caractérisée en ce que** les axes principaux de particule sont orientés selon une direction anisotrope parallèle à la direction des fibres.

17. Fibre cellulosique régénérée selon la revendication 16, **caractérisée en ce qu'**elle est produite suivant un procédé selon l'une des revendications 1 à 14.

18. Utilisation d'une fibre sans fin produite suivant un procédé selon l'une des revendications 1 à 15, mis en oeuvre sous la forme d'un procédé de production de filaments, et/ou d'une fibre cellulosique régénérée constituée sous la forme d'une fibre sans fin selon la revendication 16 en tant que matériau d'armure et de renfort et/ou dans une nappe tramée pour pneumatiques.

19. Nappe tramée pour pneumatiques, **caractérisée par** une fibre cellulosique régénérée constituée sous la forme d'une fibre sans fin selon la revendication 16 et/ou suivant un procédé mis en oeuvre sous la forme d'un procédé de production de filaments selon l'une des revendications 1 à 15.

20. Pneumatique, **caractérisé en ce que** le matériau du pneumatique présente une nappe tramée pour pneumatiques selon la revendication 19.
